# FASCICULE DE BREVET EUROPEEN

(11) **EP 2 155 848 B1**
(45) Date de publication et mention de la délivrance du brevet: **03.07.2013**
(21) Numéro de dépôt: 08805802.9
(22) Date de dépôt: 19.05.2008
(51) Int. Cl.: C11D 3/34, C11D 7/34, C11D 11/00

(54) **PROCEDE DE NETTOYAGE DE SURFACES DE MATERIAUX A BASE DE POLYOLEFINE(S) SOUILLES PAR DES DENREES ALIMENTAIRES NOTAMMENT DES PRODUITS LAITIERS**
VERFAHREN ZUM REINIGEN VON OBERFLÄCHEN VON AUF MATERIALIEN AUF POLYOLEFINBASIS, DIE MIT LEBENSMITTELN, INSBESONDERE MILCHPRODUKTEN, VERSCHMUTZT SIND
METHOD FOR CLEANING SURFACES OF POLYOLEFIN-BASED MATERIALS SOILED WITH FOOD, PARTICULARLY DAIRY PRODUCTS

(30) Priorité: 24.05.2007 FR 0755251
(43) Date de publication de la demande: 24.02.2010
(73) Titulaire: ARKEMA FRANCE, 92700 Colombes (FR)
(72) Inventeur: LAFFITTE, Jean-Alex, F-64000 Pau (FR); MONGUILLON, Bernard, F-64150 Mourenx (FR)
(86) Numéro de dépôt international: PCT/FR2008/050856
(87) Numéro de publication internationale: WO 2008/142354

(56) Documents cités:
- US-A- 4 923 523
- US-A1- 2006 035 808

## Description

### [Domaine technique]

La présente invention concerne le domaine du nettoyage du matériel en contact avec les denrées alimentaires.

Par nettoyage, on entend l'élimination des salissures provenant de ces denrées alimentaires, telles qu'hydrates de carbone, graisses, protéines, constituants minéraux inorganiques tel que carbonate de calcium, phosphate de calcium ou d'autres types de tartres constitués par exemple d'oxalates, sulfates, hydroxydes et/ou sulfures combinés à des métaux, métalloïdes, ou alcalino-terreux, et autres résidus rencontrés dans l'industrie du traitement des denrées alimentaires. La demande de brevet US 2006/0035808 propose des compositions acides détergentes non chlorées comprenant un 1,3-diaminopropane d'alkyle gras et éventuellement un acide alcane sulfonique.

### [Technique antérieure]

Pour le nettoyage du matériel à base de polyoléfine souillé par les denrées alimentaires, telles que les produits laitiers, l'industrie du traitement des denrées alimentaires et notamment l'industrie laitière, (fromageries, ....) utilise des compositions à base d'acide pour le nettoyage du matériel (récipients, filtres, moules,...).

Par exemple, pour le nettoyage des moules à fromage en polypropylène (PP) qui sont ré-utilisés de nombreuses fois, l'industrie fromagère utilise des compositions de nettoyage à base d'acides inorganiques comme l'acide phosphorique, sulfurique, sulfamique et/ou d'acides organiques comme l'acide, citrique, acétique.

La résistance des polyoléfines tels que le PP ou le PE, du polychlorure de vinyle (PVC) du polytétrafluoroéthylène vis-à -vis d'acides tels que l'acide sulfurique, l'acide phosphorique, l'acide nitrique, l'acide acétique ou l'acide citrique à différentes concentrations et différentes températures a été étudiée. On trouve par exemple sur le site www.engineeringtoolbox.com des données sur la résistance chimique du PP vis à vis de l'acide phosphorique, de l'acide nitrique, de l'acide sulfurique, de l'acide acétique et de l'acide citrique :

| Composition (qsp 100 % : eau) | | classement¹⁾ | |
|---|---|---|---|
| | | 20°C | 60°C |
| H₃PO₄ | 25 % | 1 | 1 |
| H₃PO₄ | 85 % | 1 | 1 |
| HNO₃ | 5 % | 2 | 3 |
| HNO₃ | 65 % | 4 | 4 |
| H₂SO₄ | 10 % | 1 | 1 |
| H₂SO₄ | 78 % | 2 | 4 |
| H₂SO₄ | 93 % | 3 | 4 |
| Acide acétique | 10 % | 1 | 1 |
| Acide citrique | | 1 | 1 |

| | | | |
|---|---|---|---|
| 1) classement : 1. Excellent (pas d'attaque) /2. Bon (attaque non significative)/3. Acceptable (faible attaque, utilisation modérée) /4. Inacceptable (attaque significative) /5. Inférieur (déchirure ou dissolution possible) | | | |

ou dans la brochure de la société Schott intitulée « Corrosion résistance of acid waste drainline piping and vent materials »:

| Composition (qsp 100 % : eau) | | classement²⁾ |
|---|---|---|
| H₃PO₄ | > 45 % à 27°C | A |
| H₃PO₄ | < 45 % à 27°C | A |
| H₃PO₄ | 100 % à 80 °C | B |
| HNO₃ | concentré à 80 °C | F |
| HNO₃ | dilué à 80°C | B |
| H₂SO₄ | entre 10 et 75 % à 80 °C | C |
| H₂SO₄ | > 10 % à 80 °C | C |
| Acide acétique | 50 % à 80 °C | A |

| | | |
|---|---|---|
| ²⁾classement : A : très bon / B : modéré/ C : limité F : insatisfaisant / | | |

Les acides organiques comme l'acide acétique et l'acide citrique ne peuvent toutefois être mis en oeuvre de manière généralisée du fait de leur acidité plus faible et donc de leur plus faible pouvoir nettoyant.

Concernant les acides inorganiques, il a été constaté que les compositions de nettoyage commerciales à base d'acide sulfurique et/ou nitrique ont tendance à attaquer les surfaces des matériaux à base de polyoléfine au cours des nettoyages successifs, ce qui oblige à les remplacer par du matériel neuf.

Pour l'acide phosphorique et/ou sulfamique, bien qu'ayant un bon pouvoir nettoyant, compte tenu du fait qu'ils contiennent respectivement du phosphore et de l'azote, ils sont générateurs respectivement de phosphates et de nitrates dans les rejets et ont tendance à être remplacé pour des raisons de technique écologique car les directives européennes sur les taux de rejets de phosphore et d'azote dans les cours d'eau deviennent de plus en plus strictes.

Il existe donc un besoin de remplacer ces compositions de nettoyage à base d'acide phosphorique et/ou sulfamique et/ou nitrique et/ou sulfurique, généralement mises en oeuvre dans des gammes de température allant en général de 10 à 90 °C, par d'autres solutions techniques à la fois plus respectueuses pour l'environnement mais aussi pour le matériel souillé à base de polyoléfine que l'on souhaite nettoyer dans des plages de température similaires.

### [Exposé de l'invention]

La présente invention propose un procédé de nettoyage de matériaux à base de polyoléfine(s) souillés par des denrées alimentaires et plus particulièrement par des produits laitiers, caractérisé par l'utilisation de compositions aqueuses de nettoyage qui ne dégradent pas la surface des matériaux à base de polyoléfine et sont exemptes d'azote et de phosphore.

Les compositions de nettoyage mises en oeuvre dans le procédé selon l'invention contiennent notamment un ou plusieurs acides alcane sulfoniques à chaîne courte ayant de 1 à 4 atomes de carbone, et de préférence contiennent de l'acide méthane sulfonique (AMS).

En général, les compositions de l'invention contiennent de 0,5 à 100 % en poids d'acide(s) alcane sulfonique(s), en particulier de 0,5 à 20 %, et plus particulièrement 0,5 à 5 %.

Elles sont souvent préparées sous forme de mélange concentré qui est dilué par l'utilisateur final.

Outre le ou les acides alcane sulfoniques, les compositions de nettoyage contiennent éventuellement un ou plusieurs co-solvants, un ou plusieurs co-acides (comme l'acide sulfurique, sulfamique, citrique) miscibles à l'eau, éventuellement un ou plusieurs agents épaississants, éventuellement un ou plusieurs tensioactifs et éventuellement divers autres additifs tels qu'agents moussants, agents stabilisateurs de mousse.

Dans le procédé de nettoyage selon l'invention, la mise en contact du matériau à base de polyoléfine(s) et de la composition de nettoyage est en général effectuée entre 10 et 90 °C pendant une durée allant en général d'environ une minute à quelques dizaines de minutes. Puis on rince en général à l'eau pour éliminer la composition de nettoyage restant sur le matériau qui vient d'être nettoyé et on sèche, par exemple à l'air libre.

De telles compositions de nettoyage à base d'acide(s) alcane sulfonique(s) sont par exemple décrites dans EP 271.791 B1, dans CA 2.499.592 A1 où elles ne sont utilisées que pour le nettoyage d'objets métalliques (cuivre, aluminium, acier) et de flacons en verre.

Au sens de la présente invention, par polyoléfine(s), on entend les homo- ou copolymères d'alpha oléfines ou de dioléfines, telles que par exemple, éthylène, propylène, butène-1, octène-1, butadiène, seuls ou en mélange.

Des exemples d'alpha-oléfines ayant 3 à 30 atomes de carbone comme comonomères éventuels comprennent le propylène, 1-butène, 1-pentène, 3-méthyl-1-butène, 1-hexène, 4-méthyl-1-pentène, 3-méthyl-1-pentène, 1-octène, 1-décène, 1-dodécène, 1-tétradécène, 1-hexadécène, 1-octadécène, 1-eicocène, 1-dococène, 1-tétracocène, 1-hexacocène, 1-octacocène, et 1-triacontène. Ces alpha-oléfines peuvent être utilisées seules ou en mélange de deux ou de plus de deux.

A titre d'exemple de polyoléfines, on peut citer :
- les homo polymères et copolymères de l'éthylène, en particulier à titre d'exemple de polyéthylènes on peut citer :
- le polyéthylène basse densité (LDPE)
- le polyéthylène haute densité (HDPE)
- le polyéthylène linéaire basse densité (LLDPE)
- le polyéthylène très basse densité (VLDPE)
- le polyéthylène obtenu par catalyse métallocène, c'est-à-dire les polymères obtenus par copolymérisation d'éthylène et d'alpha-oléfine telle que propylène, butène, hexène ou octène en présence d'un catalyseur mono-site constitué généralement d'un atome de zirconium ou de titane et de deux molécules cycliques alkyles liées au métal. Plus spécifiquement, les catalyseurs métallocènes sont habituellement composés de deux cycles cyclopentadiéniques liés au métal. Ces catalyseurs sont fréquemment utilisés avec des aluminoxanes comme cocatalyseurs ou activateurs, de préférence le méthylaluminoxane (MAO). Le hafnium peut aussi être utilisé comme métal auquel le cyclopentadiène est fixé. D'autres métallocènes peuvent inclure des métaux de transition des groupes IV A, V A, et VI A. Des métaux de la série des lanthanides peuvent aussi être utilisés.
- les homopolymères ou copolymères du propylène.
- les copolymères éthylène/alpha-oléfine tels qu'éthylène/propylène, les EPR (abréviation d'éthylène-propylene-rubber) et éthylène/propylène/diène (EPDM).
- les copolymères blocs styrène/éthylène-butène/styrène (SEBS), styrène/butadiène/styrène (SBS), styrène/isoprène/ styrène (SIS), styrène/éthylène-propylène/styrène (SEPS).
- les copolymères de l'éthylène avec au moins un produit choisi parmi les sels ou les esters d'acides carboxyliques insaturés tels que par exemple les (méth)acrylates d'alkyle, les alkyles pouvant avoir jusqu'à 24 atomes de carbone.

Au sens de la présente invention on entend également par polyoléfines, les polyoléfines halogénées tels que le polychlorure de vinyle (PVC) plastifié ou non, surchloré ou non, le poytétrafluoroéthylène (PTFE), le polyfluorure de vinylidène (PVDF), seuls en mélange avec une ou plusieurs autres polyoléfines halogénées ou non.

### Exemples

### Etude du vieillissement des moules en Polypropylène par immersion à 70 °C

### 1) Essais par immersion

### Conditions du test d'usure par immersion

Dans un bain agité à 70 °C, on immerge un flacon d'1 L rempli d'une solution d'acide phosphorique ou d'acide méthane sulfonique à 1 % en poids, et on introduit dans ce flacon une plaque de moule en polypropylène PP de dimension 3 cm x 3 cm x 0,5 cm que l'on laisse pendant 15 jours. On retire ensuite la plaque, on la rince à l'eau distillée à température ambiante, puis on la sèche à l'air libre pendant 4 h et on effectue alors des mesures par AFM (microscopie à force atomique) en mode contact intermittent, qui permet d'obtenir une image microscopique de la surface de l'échantillon sondé et de donner des mesures quantitatives de rugosité quadratique de surface. Plus la rugosité est faible, plus l'usure et la dégradation sont importantes.

### Mesure de rugosité par AFM

La rugosité de chaque échantillon est calculée automatiquement par un logiciel informatique. Il y a deux valeurs de rugosités : la rugosité quadratique (Rq) et la rugosité moyenne (Ra). Nous avons choisi arbitrairement de comparer nos échantillons à partir de la rugosité quadratique.

La rugosité quadratique (Rq) exprimée en nanomètre, correspond à la déviation standard des valeurs de Z (hauteur de l'échantillon en un point par rapport à une référence quelconque) sur une surface. Elle est calculée par la relation suivante : $Rq = \sqrt{\frac{Σ {\left(Zi-{Z}_{M}\right)}^{2}}{N}}$
où
■ Zi est la valeur de Z au point i de la surface (en nm),
■ Z_{M} est la valeur moyenne de Z sur une surface donnée (en nm),
■ N le nombre de points analysés dans cette surface

Rq nous renseigne donc sur le micro relief de la surface : plus il est faible, plus la surface est lisse et plus la surface est usée.

Les mesures de rugosité Rq (moyenne de 3 mesures) et donc d'usure par immersion sont exprimées par le rapport de la rugosité au temps t sur la rugosité initiale dans le tableau 1 :

**Tableau 1**

| temps de vieillissement | rugosité temps t /rugosité initiale avec solution aqueuse d'AMS à 1 % | rugosité temps t /rugosité initiale avec solution aqueuse d'H₃PO₄ à 1 % |
|---|---|---|
| 0 | 100 % | 100 % |
| 15 jours | 78 % | 57 % |

On observe une baisse moindre de rugosité et donc une usure moindre de la plaque de PP avec la solution aqueuse d'AMS par rapport à la solution aqueuse d'H₃PO₄.

### 2) Essais par aspersion

### Conditions du test d'usure par aspersion

Dans les fromageries, la solution nettoyante est projetée sous pression. Pour simuler au mieux ces conditions de nettoyage, on met en place un système de vieillissement par aspersion plus sévère que les conditions expérimentales par immersion précédentes.

Pour cela, on utilise un réacteur double enveloppe couplé à un bain d'huile thermostaté. Les moules étudiés sont découpés en plaques de 3 cm x 3 cm x 0,5 cm de côté puis ces plaques sont placées sur une grille en inox 316 L à environ 5 cm du fond du réacteur. On fait ensuite circuler la solution étudiée à l'aide d'une pompe centrifuge. Les plaques sont ainsi arrosées par la solution suivant le schéma de la Figure 1.

Les compositions de nettoyage étudiées contiennent respectivement 1 % d'acide méthane sulfonique ou 1 % d'acide phosphorique (le reste étant de l'eau) et sont mises en contact avec le PP à 70 °C pendant une durée de 4 et 6 jours. Après ce temps d'aspersion, on retire ensuite la plaque, on la rince à l'eau distillée à température ambiante, puis on la sèche à l'air libre pendant 4 h et on effectue alors les mesures par AFM.

Le tableau 2 ci-dessous réunit les mesures de rugosité effectuées sur les échantillons de moule en polypropylène mis en contact avec les solutions de nettoyage par aspersion. Ces mesures sont exprimées par le rapport de la rugosité au temps t sur la rugosité initiale :

**Tableau 2**

| Temps de vieillissement en jours | rugosité temps t /rugosité initiale avec solution 1 % AMS | rugosité temps t /rugosité initiale avec solution 1 % H₃PO₄ |
|---|---|---|
| 0 | 100 % | 100 % |
| 4 jours | 72 % | 68 % |
| 6 jours | 71 % | 62 % |

Que ce soit par immersion ou par aspersion, on constate que les compositions à base d'AMS usent moins les moules en polypropylène que les compositions à base d'acide phosphorique.

## Revendications

1. Procédé de nettoyage de matériaux à base de polyoléfine(s) souillés par des denrées alimentaires et plus particulièrement par des produits laitiers, **caractérisé par** l'utilisation de compositions aqueuses de nettoyage contenant un ou plusieurs acides alcane sulfoniques à chaîne courte ayant de 1 à 4 atomes de carbone, et de préférence contiennent de l'acide méthane sulfonique (AMS).

2. Procédé selon la revendication 1, **caractérisé en ce que** les compositions de nettoyage contiennent de 0,5 à 100 % en poids d'acide(s) alcane sulfonique(s), de préférence de 0,5 à 20 %, et avantageusement de 0,5 à 5 %.

3. Procédé selon la revendication 1 ou 2, **caractérisé en ce que** les compositions contiennent éventuellement un ou plusieurs co-solvants, un ou plusieurs co-acides miscibles à l'eau, éventuellement un ou plusieurs agents épaississants, éventuellement un ou plusieurs tensioactifs et éventuellement divers autres additifs tels qu'agents moussants, agents stabilisateurs de mousse, ....

4. Procédé selon l'une des revendications 1 à 3, **caractérisé en ce que** le matériau à base de polyoléfine(s) contient du prolypropylène (PP) et de préférence consiste essentiellement en PP.

5. Procédé selon l'une des revendications 1 à 4, **caractérisé en ce que** la mise en contact du matériau à base de polyoléfine(s) souillé et de la composition de nettoyage est effectuée entre 10 et 90 °C, de préférence pendant une durée allant d'environ une minute à quelques dizaines de minutes, suivie d'un ou plusieurs rinçages, de préférence à l'eau, et d'un séchage.

## Patentansprüche

1. Verfahren zum Reinigen von Einrichtungen auf Polyolefinbasis, die durch Nahrungsmittel und insbesondere Milchprodukte verschmutzt sind, **gekennzeichnet durch** die Verwendung von wässrigen Reinigungszusammensetzungen, die eine oder mehrere kurzkettige Alkansulfonsäuren mit 1 bis 4 Kohlenstoffatomen und vorzugsweise Methansulfonsäure (MSS) enthalten.

2. Verfahren nach Anspruch 1, **dadurch gekennzeichnet, dass** die Reinigungszusammensetzungen 0,5 bis 100 Gew.-% Alkansulfonsäure(n), vorzugsweise 0,5 bis 20% und vorteilhafterweise 0,5 bis 5% enthalten.

3. Verfahren nach Anspruch 1 oder 2, **dadurch gekennzeichnet, dass** die Zusammensetzungen gegebenenfalls ein oder mehrere Cosolventien, eine oder mehrere wassermischbare Cosäuren, gegebenenfalls einen oder mehrere Verdicker, gegebenenfalls ein oder mehrere Tenside und gegebenenfalls verschiedene andere Additive wie Schaummittel, Schaumstabilisatoren usw. enthalten.

4. Verfahren nach einem der Ansprüche 1 bis 3, **dadurch gekennzeichnet, dass** die Einrichtung auf Polyolefinbasis Polypropylen (PP) enthält und vorzugsweise im Wesentlichen aus PP besteht.

5. Verfahren nach einem der Ansprüche 1 bis 4, **dadurch gekennzeichnet, dass** das Inberührungbringen der Einrichtung auf Polyolefinbasis und der Reinigungszusammensetzung zwischen 10 und 90°C erfolgt, vorzugsweise über einen Zeitraum im Bereich von ungefähr 1 Minute bis einigen 10 Minuten, gefolgt von ein- oder mehrmaligem Spülen, vorzugsweise mit Wasser, und einer Trocknung.

## Claims

1. Process for cleaning polyolefin-based equipment soiled with food and more particularly with dairy products, **characterized by** the use of aqueous cleaning compositions containing one or more short-chain alkanesulfonic acids containing from 1 to 4 carbon atoms, and preferably containing methanesulfonic acid (MSA).

2. Process according to Claim 1, **characterized in that** the cleaning compositions contain from 0.5% to 100%, preferably from 0.5% to 20% and advantageously from 0.5% to 5% by weight of alkanesulfonic acid.

3. Process according to Claim 1 or 2, **characterized in that** the compositions optionally contain one or more co-solvents, one or more water-miscible co-acids, optionally one or more thickeners, optionally one or more surfactants and optionally various other additives such as foaming agents, foam stabilizers, etc.

4. Process according to one of Claims 1 to 3, **characterized in that** the polyolefin-based equipment contains polypropylene (PP) and preferably consists essentially of PP.

5. Process according to one of Claims 1 to 4, **characterized in that** the placing in contact of the soiled polyolefin-based equipment and of the cleaning composition is performed at between 10 and 90°C, preferably for a time ranging from about one minute to a few tens of minutes, followed by rinsing one or more times, preferably with water, and drying.
